# EUROPÄISCHE PATENTSCHRIFT

(11) **EP 0 161 667 B1**
(45) Veröffentlichungstag und Bekanntmachung des Hinweises auf die Patenterteilung: **26.10.1988**
(21) Anmeldenummer: 85105917.0
(22) Anmeldetag: 14.05.1985
(51) Int. Cl.: C23G 1/08, C23F 1/28, C23C 22/34

(54) **Verfahren zur Behandlung von Metalloberflächen**
Process for the treatment of metal surfaces
Procédé de traitement de surfaces métalliques

(30) Priorität: 18.05.1984 US 611663
(43) Veröffentlichungstag der Anmeldung: 21.11.1985
(73) Patentinhaber: PARKER CHEMICAL COMPANY (a Delaware company), Madison Heights Michigan 48071 (US)
(72) Erfinder: King, Peter, Farmington Hills, MI 48018 (US)
(74) Vertreter: von Kreisler, Alek, Dipl.-Chem.

(56) Entgegenhaltungen:
- EP-A- 0 058 257
- PATENT ABSTRACTS OF JAPAN, unexamined applications, C.Field, vol. 8, no. 178, 16. August 1984, THE PATENT OFFICE JAPANESE GOVERNMENT, pp. 87 C 238

## Beschreibung

Die Erfindung betrifft ein Verfahren zur korrosionsschützenden Behandlung von Metalloberflächen aus Eisen und Stahl mit fluoridhaltigen Lösungen.

Hierbei ist insbesondere an die Behandlung von Behältern, die aus niedriggekohltem Stahlblech - üblicherweise als Schwarzblech bezeichnet - gefertigt werden, gedacht. Sie werden üblicherweise durch Vorverformung, Tiefziehen und Glätten hergestellt. Derartige Behälter besitzen eine wünschenswerte hellgraue glänzende Oberfläche, die sie nach einer Überzugsbehandlung mit einem klaren organischen Lack oder Bedrucken auf der äusseren Oberfläche als attraktive Verpackung geeignet machen.

Die Verfahrensfolge bei der Herstellung von Schwarzblechbehältern besteht üblicherweise im Abwickeln des mit einer Schutzölschichtversehenen Schwarzblechbandes vom Coil, im Aufbringen von Ziehschmiermitteln, in einer ersten vorläufigen Verformung zu einem Napf und im Tiefziehen und Glätten unter Ausbildung der endgültigen Form. Beim Zieh- und Glättvorgang werden gewöhnlich zusätzlich Kühlschmiermittel, wie Wasser oder wässrige Emulsionen, die den Tiefziehprozess erleichtern, eingesetzt. Anschliessend werden die Behälter in einem Trimmer glattgeschnitten und in einem mehrstufigen Waschprozess gereinigt. Hierbei werden zunächst in einem Reiniger mit geringer Konzentration und dann in einem Reiniger mit erhöhter Konzentration Schmiermittel, Schutzöle, Kühlschmiermittel und andere Verunreinigungen entfernt. Die Behälter werden dann durch eine oder mehrere Wasserspülstufen geführt, worauf sie in einem Trockenofen vollständig getrocknet werden. Anschliessend erfolgt eine ein-oder mehrstufige Lackierung und eine dekorative Bedruckung der äusseren Oberfläche. Hierbei wird üblicherweise zunächst die äussere Oberfläche mit einem Basislack oder einem dekorativen Druck und nach Trocknung mit einer äusseren Dosenlackschicht versehen. Nach dessen Härtung erfolgt eine Innenlackierung mit ebenfalls anschliessender Härtung. Sofern die Deckkraft des gewählten Lackes gering ist, muss der schliesslich erhaltene Behälter das glänzende, hellgraue metallische Aussehen - soweit durch den Lack sichtbar - beibehalten.

Bei der Herstellung derartiger Behälter stellt man jedoch fest, dass oft während der Trocknung Roststellen auftreten, wenn in bestimmten Bereichen zuviel Wasser zurückgehalten wird. Dies gilt insbesondere für gewölbte Böden von Dosen, Ablaufkanten oder Berührungsstellen von zwei benachbarten Behältern. Dann müssen die Behälter verworfen - oder, was sehr aufwendig ist - überarbeitet werden. Unbeabsichtigter Stillstand der Produktionslinie, bei dem die Behälter für längere Zeit in Spülprozessstufen verbleiben, verursacht häufig auch unansehnliche Rostflecken oder -streifen, die selbst durch den Lack sichtbar sind. Sie sind auch für eine geringe Lackhaftung verantwortlich und machen mithin das Erzeugnis unverkäuflich.

Aufgabe der Erfindung ist es, ein Verfahren bereitzustellen, mit dessen Hilfe die vorgenannten Probleme behoben werden können. Es soll als integrierbarer Bestandteil in den mehrstufigen Reinigungs- bzw. Spülprozess eingegliedert werden können und die wünschenswerte hellgraue glänzende Metalloberfläche zumindest so lange bewahren, bis der endgültige Schutz durch Lackieren oder eine andersartige Oberflächenbehandlung gewährleistet ist.

Die Aufgabe wird gelöst, indem das Verfahren der eingangs genannten Art entsprechend der Erfindung derart ausgestaltet wird, dass man die Metalloberfläche mit einer Lösung in Kontakt bringt, die 10 bis 5000 ppm Aluminiumionen, 10 bis 200 ppm Fluoridionen und bis 1000 ppm Ionen mindestens eines der Metalle Titan, Zirkon und/oder Hafnium enthält und die einen pH-Wert von 2 bis 5,5 aufweist.

Zwar ist es bekannt, auf Metalloberflächen saure Lösungen, die Fluorid in Form komplexer Verbindungen, wie BF₄₋, TiFₛ²⁻, SiF₆²⁻, A1F₆³⁻, und heterozyklische Stickstoffverbindung enthalten [JP-A-59-74 281, CA 101 (1984) 59039b] oder aber saure Pasten, die u.a. Aluminiumverbindung und Fluorid enthalten (EP-A-58 257) aufzubringen. Jedoch werden hierbei gänzlich andersartige Ziele verfolgt. Im ersten Fall sollen Zinn oder Zinnlegierungen von Kupfersubstraten entfernt werden. Im zweiten Fall ist beabsichtigt, Metalloberflächen von Oxid- oder Zunderschichten zu befreien.

Das Aluminium kann in die für die Durchführung des erfindungsgemässen Verfahrens bestimmte Lösung in Form jedes löslichen und verträglichen Aluminiumsalzes eingebracht werden. Geeignete Salze sind z.B. Aluminiumfluorid, insbesondere aber Aluminiumsulfathydrat. Die Aluminiumkonzentration, kann ggf. über der Löslichkeitsgrenze liegen. Konzentrationen im Bereich von 25 bis 250 ppm sind bevorzugt.

Das Fluorid kann in die wässrige Behandlungslösung als einfache Fluorverbindung, wie Fluorwasserstoffsäure, als einfaches oder Bifluoridsalz von Alkali oder Ammonium eingebracht werden. Es können ebenso komplexe Fluoride von z. B. Bor, Silizium, Aluminium, Zirkon, Hafnium und/oder Titan verwendet werden. Eine Fluoridkonzentration von maximal 150 ppm ist bevorzugt. Die Fluoridkonzentration richtet sich im allgemeinen nach der in der Lösung vorhandenen Aluminiummenge, der Beschaffenheit der zu behandelnden Metalloberfläche, der Temperatur der Behandlungslösung und der Behandlungsdauer.

Die Ionen mindestens eines der Metalle Titan, Zirkon und Hafnium können in die Lösung in Form jeder im sauren wässrigen Medium löslichen Verbindung eingebracht werden, sofern nicht störende Badbestandteile zugeführt werden. Geeignete Verbindungen sind beispielsweise Kaliumfluorotitanat, Titanzirkonfluorid, Fluozirkonsäure, Ammonium- oder Alkalifluozirkonate, Zirkonfluorid, Zirkonsulfat sowie Hafniumoxid und Säuren und Salze des Hafniums, z.B: Hafniumnitrat, -fluorid oder -chlorid. Alkalifluorozirkonat, insbesondere Kalimfluorozirkonat (K₂ZrF₆) wird bevorzugt eingesetzt, zumal hierdurch Zirkon und Fluor gleichzeitig eingebracht werden.

Wenngleich die Konzentration an Ionen mindestens eines der Metalle Titan, Zirkon und Hafnium bis 1000 ppm reichen kann, sind solche im Bereich von 40 bis 320 ppm bevorzugt. Die gängigste Konzentration im arbeitenden Bad liegt etwa bei 80 ppm.

Neben den vorgenannten Badbestandteilen enthält die Lösung Wasserstoffionen in einer solchen Menge, dass ein pH-Wert von 2 bis 5,5 resultiert. Bei pH-Werten oberhalb 5,5 wird keine sichtbare Behandlung bzw. Überzugsausbildung erhalten und demzufolge kein Korrosionsschutz geschaffen. Im allgemeinen lässt sich sagen, dass der einzustellende pH-Wert von der Behandlungsdauer, der Badtemperatur und beispielsweise dem Spritzdruck, aber auch von der Konzentration der anderen Badbestandteile abhängt. Als Leitlinie gilt, dass bei einer Behandlungszeit von 30 sec bis 1 min bei einer Badtemperatur von etwa 49°C und normalem Spritzdruck ein pH-Wert von 4,0 bis 4,5 besonders günstige Ergebnisse erzielen lässt.

Die wässrige Behandlungslösung wird üblicherweise aus einem Konzentrat durch Verdünnen mit Wasser erhalten. Sowohl Ansatz- als auch Ergänzungskonzentrat enthalten etwa 1 bis 25, vorzugsweise 2,5 bis 10, g/1 Aluminium, 0,1 bis 5 g/I Fluorid sowie bis 10 g/1 Titan, Zirkon und/oder Hafnium. Der pH-Wert des Konzentrates liegt in der Regel im Bereich von 0 bis 4.

Die wässrige saure Behandlungslösung wird auf die Oberfläche von Eisen oder Stahl mit einer Temperatur von 26,7 bis 82°C, vorzugsweise von 32,2 bis 54°C zur Einwirkung gebracht. Die Behandlungsdauer kann 2 sec bis 5 min, vorzugsweise 5 sec bis 1 min, betragen. Der Kontakt der Metalloberfläche mit der Lösung kann im Tauchen, Fluten und insbesondere im Spritzen erfolgen. Die Spritzbehandlung ist auch deswegen von Vorteil, weil die konventionelle Waschbehandlung, in die das erfindungsgemässe Verfahren intergriert werden kann, insbesondere wegen der Form der zu behandelnden Behälter und des erforderlichen gründlichen Kontaktes mit der Lösung in der Regel ohnehin als Spritzverfahren konzipiert ist.

Die Durchführung des erfindungsgemässen Verfahrens kann in der zweiten Stufe eines dreistufigen Waschverfahrens, in der dritten Stufe eines fünfstufigen Waschverfahrens oder in der vierten Stufe eines sechsstufigen Waschverfahrens erfolgen. Im Falle des sechsstufigen Waschverfahrens wird nach dem erfindungsgemässen Verfahren der vierten Stufe in der fünften Stufe mit Wasser und in der sechsten Stufe mit vollentsalztem Wasser gespült, bevor die Trocknung im Umluftofen geschieht. Die Dauer des Kontaktes zwischen Metalloberfläche und Behandlungslösung ist weitgehend durch die Arbeitsweise der vorhandenen Anlage bestimmt. Auch bei der Einstellung der Behandlungstemperatur wird man sich üblicherweise nach den ansonsten in der Anlage herrschenden Behandlungstemperaturen richten.

Die Erfindung wird anhand der folgenden Beispiele beispielsweise und näher erläutert.

### Beispiel 1

Es wurde ein zur Verdünnung mit Wasser geeignetes Konzentrat, enthaltend
6,5 g/I Fluorborsäure (HBF₄)
8 g/1 Kaliumfluorozirkonat (K₂ZrF₆)
130 g/1 Aluminiumsulfathydrat (Al₂(SO₄)₃. 14 H₂0 Rest Wasser

### hergestellt. Der pH-Wert betrug ca. 0,7.

Die Behandlungslösung wurde durch Zusatz von 3 des vorgenannten Konzentrates zu 140 1 Wasser gewonnen. Der pH-Wert wurde auf 3,8 bis 4,5 eingestellt.

Die Behandlung eines Schwarzblechbehälters erfolgte in einer fünfstufigen Waschanlage mit den Stufen alkalische Reinigung, Wasserspülung, Behandlung mit der obengenannten Behandlungslösung während einer Dauer von 1 min, Wasserspülung und Spülung mit vollentsalztem Wasser. Der so behandelte Behälter mit einem Rest Wasser im gewölbten Boden wurde dann bei 163°C getrocknet. An der Behälteroberfläche war kein Rost sichtbar.

Eine kontinuierliche Behandlungslinie für Schwarzblechdosen mit den gleichen Behandlungsstufen wie vorstehend wurde für eine halbe Stunde angehalten. Danach zeigten die Dosen in der Stufe 2 Anflug von Rost, wohingegen die Dosen in den Stufen 1, 3, 4 und 5 keinen sichtbaren Rost aufwiesen.

### Beispiel 2

In einer Pilotanlage der im Beispiel 1 genannten Art wurden Schwarzblechdosen nach dem Verfahrensgang alkalische Reinigung, Wasserspülung, Kontaktieren mit einer wässrigen Lösung, die 200 ppm Aluminium, 75 ppm HBF₄, 80 ppm Zirkon enthielt und einen pH-Wert von 4,4 aufwies, Wasserspülung, Spülung mit vollentsalztem Wasser behandelt. Die einzelnen Behandlungstanks waren von praktisch gleicher Länge, so dass die Behandlungszeiten mit jeweils 40 sec praktisch gleich waren. Die Temperatur der in der dritten Stufe applizierten Lösung betrug 49°C.

Bei einem Stillstand der Anlage über einen Zeitraum von 35 min zeigten die mit der wässrigen sauren Behandlungslösung behandelten Dosen keinerlei Rost. Demgegenüber zeigten die noch nicht nach dem erfindungsgemässen Verfahren behandelten, also lediglich gereinigten und gespülten Dosen nahezu sofort Rost.

### Beispiel 3

Schwarzblechdosen wurden nach dem Verfahrensgang gemäss Beispiel 2 behandelt mit der Ausnahme, dass der pH-Wert der wässrigen sauren Lösung der Stufe 3 auf 3, 5 eingestellt war. Nach der abschliessenden Spülbehandlung wurden die Dosen während 3 min bei 193°C im Ofen getrocknet. Die Dosen zeigten eine braun-goldene Verfärbung, was dann nicht tolerierbar ist, wenn nur eine Endbehandlung mit einem Klarlack vorgesehen ist.

### Beispiel 4

Es wurden Schwarzblechdosen wiederum nach dem Verfahrensgang gemäss Beispiel 2 behandelt mit der Ausnahme, dass der pH-Wert der sauren Behandlungslösung in Stufe 3 auf 5,5 eingestellt war. Nach der Ofentrocknung waren die Dosen glänzend und ohne wesentliche Verfärbung. Lediglich einige der Dosen zeigten lokale Verfärbungen an der Bodenwölbung, den Kanten und Berührungsflächen zweier benachbarter Dosen. Einige Dosen, die der Anlage vor der Ofentrocknung entnommen worden waren und daher feucht blieben, zeigten recht schnell Rost.

### Beispiel 5

Nach dem Schema des Beispiels 1 wurde eine Reihe von Behandlungslösungen angesetzt, die sich hinsichtlich des Gehaltes von Titan, Zirkon, Hafnium unterschieden. Schliesslich wurde als Kontrollösung eine Lösung hergestellt, die nur Fluorid enthielt und frei von Aluminium, Zirkon, Titan und Hafnium war. Bei den erstgenannten Lösungen wurde das Zirkon als Kaliumfluorozirkonat, das Hafnium als Hafniumdioxid (Hf0₂) und das Titan als Hexafluorotitansäure eingebracht. Bei einem Verfahrensgang entsprechend Beispiel 1 wurden Schwarzblechdosen in einem 19 1 fassenden Spritztank während 1 min bei 49°C behandelt. Sämtliche Behandlungslösungen hatten einen pH-Wert von 4,3 und einen Gehalt an Fluorid von 100 ppm (eingebracht als HBF₄). Der Gehalt der Lösung an Aluminium sowie an Titan, Zirkon und/oder Hafnium (in ppm) sowie die erzielten Ergebnisse sind in der nachfolgenden Tabelle angegeben. Zur Bewertung sind das Aussehen des Dosenmantels und des Dosenbodens nach der Ofentrocknung herangezogen worden.

Bei einem weiteren Vergleichsversuch wurden wässrige Lösungen eingesetzt, die frei von Fluorid waren und bei einem pH-Wert von 4,3 lediglich Aluminiumionen in einer Menge von 250 ppm enthielten. Bei Anwesenheit von überschüssigem Wasser im gewölbten Dosenboden wurde während der Ofentrocknung ein Rosten des Bodens festgestellt.

### Beispiel 6

In diesem Beispiel wurde der Effekt des pH-Wertes auf das Aussehen der Dose bewertet, wobei zwei unterschiedliche Behandlungslösungen mit identischen Bedingungen hinsichtlich Kontaktzeit von 5 sec, Temperatur von 49°C und Fluoridkonzentration von 100 ppm (eingebracht als HBF₄) zum Einsatz kamen. Eine dieser Lösung enthielt 200 ppm Aluminiumionen und keines der Metalle Titan, Zirkon und Hafnium. Die zweite Behandlungslösung hatte einen Gehalt von 50 ppm Zirkon und war frei von Aluminium. Es wurden Korrosion und Aussehen der Dosen nach einem Anlagenstillstand bewertet. Die Ergebnisse sind in Tabelle 2 zusammengestellt.

Aus Tabelle 2 ergibt sich, dass bei einer Behandlungsdauer von 5 sec die besten Resultate mit Behandlungslösungen mit einem pH-Wert von über 2 und unter 4,6, die Aluminium enthalten und frei von Zirkon sind, erhalten werden.

Mit einer Zirkon enthaltenden Behandlungslösung (frei von Aluminium) werden die besten Ergebnisse bei einem pH-Wert im Bereich von oberhalb 3 und unterhalb 5 erzielt.

Die vorstehenden Beispiele veranschaulichen deutlich den Einfluss von Fluorid bei der Vermeidung bzw. starken Verminderung des Rostens bei Schwarzblechdosen und die Wirksamkeit des Aluminiums bei der Verhinderung einer Verfärbung der behandelten Dose.

## Patentansprüche

1. Verfahren zur korrosionsschützenden Behandlung von Metalloberflächen aus Eisen oder Stahl mit fluoridhaltigen Lösungen, dadurch gekennzeichnet, dass man die Metalloberflächen mit einer Lösung in Kontakt bringt, die 10 bis 5000 ppm Aluminiumionen, 10 bis 200 ppm Fluoridionen und bis 1000 ppm Ionen mindestens eines der Metalle Titan, Zirkon und/oder Hafnium enthält und die einen pH-Wert von 2 bis 5,5 aufweist.

2. Verfahren nach Anspruch 1, dadurch gekennzeichnet, dass man die Metalloberflächen mit einer Lösung in Kontakt bringt, die 25 bis 250 ppm Aluminiumionen enthält.

3. Verfahren nach Anspruch 1 oder 2, dadurch gekennzeichnet, dass man die Metalloberflächen mit einer Lösung in Kontakt bringt, die maximal 150 ppm Fluoridionen enthält.

4. Verfahren nach Anspruch 1, 2 oder 3, dadurch gekennzeichnet, dass man die Metalloberflächen mit einer Lösung in Kontakt bringt, die 40 bis 320 ppm Ionen mindestens eines der Metalle Titan, Zirkon, Hafnium enthält.

5. Verfahren nach einem oder mehreren der Ansprüche 1 bis 4, dadurch gekennzeichnet, dass man die Metalloberflächen bei einer Temperatur von 26,7 bis 82°C mit der Lösung in Kontakt bringt.

6. Verfahren nach Anspruch 5, dadurch gekennzeichnet, dass man die Metalloberflächen bei einer Temperatur von 32,2 bis 54°C mit der Lösung in Kontakt bringt.

7. Verfahren nach einem oder mehreren der Ansprüche 1 bis 6, dadurch gekennzeichnet, dass man die Metalloberflächen für eine Dauer von 2 sec bis 5 min mit der Lösung in Kontakt bringt.

8. Verfahren nach Anspruch 7, dadurch gekennzeichnet, dass man die Metalloberflächen für eine Dauer von 5 sec bis 1 min mit der Lösung in Kontakt bringt.

## Claims

1. Process for a corrosion protective treatment of metal surfaces of iron or steel using fluoride containing solutions, characterized in that the surfaces are brought in contact with a solution containing 10 to 5000 ppm aluminum ions, 10 to 200 ppm fluoride ions and up to 1000 ppm ions of at least one of the metals titanium, zirconium and/or hafnium and having a pH-value of 2 to 5,5.

2. Process according to claim 1, characterized in that the surfaces are brought in contact with a solution containing 25 to 250 ppm aluminum ions.

3. Process according to claim 1 or 2, characterized in that the surfaces are brought in contact with a solution containing at the utmost 150 ppm fluoride ions.

4. Process according to claim 1, 2 or 3, characterized in that the surfaces are brought in contact with a solution containing 40 to 320 ppm ions of at least one of the metals titanium, zirconium and/or hafnium.

5. Process according to one or more of the claims 1 to 4, characterized in that the metal surfaces are brought in contact with the solution at a temperature of 26,7 to 82°C.

6. Process according to claim 5, characterized in that the metal surfaces are brought in contact with the solution at a temperature of 32,2 to 54°C.

7. Process according to one or more of the claims 1 to 6, characterized in that the metal surfaces are brought in contact with the solution for a period of time ranging from 2 sec to 5 min.

8. Process according to claim 7, characterized in that the metal surfaces are brought in contact with the solution for a period of time ranging from 5 sec to 1 min.

## Revendications

1. Procédé de traitement anticorrosion de surfaces métalliques de fer ou d'acier avec des solutions contenant du fluorure, caractérisé en ce que l'on met les surfaces métalliques en contact avec une solution qui contient 10 à 5000 ppm d'ions aluminium, 10 à 200 ppm d'ions fluorure et jusqu'à 1000 ppm d'ions d'au moins un des métaux titane, zirconium et/ou hafnium et qui présente un pH de 2 à 5,5.

2. Procédé selon la revendication 1, caractérisé en ce que l'on met les surfaces métalliques en contact avec une solution qui contient 25 à 250 ppm d'ions aluminium.

3. Procédé selon la revendication 1 ou 2, caractérisé en ce que l'on met les surfaces métalliques en contact avec une solution qui contient au maximum 150 ppm d'ions fluorure.

4. Procédé selon la revendication 1, 2, ou 3, caractérisé en ce que l'on met les surfaces métalliques en contact avec une solution qui contient 40 à 320 ppm d'ions d'au moins un des métaux titane, zirconium, hafnium.

5. Procédé selon une ou plusieurs des revendications 1 à 4, caractérisé en que l'on met les solutions métalliques en contact avec la solution à une température de 26,7 à 82°C.

6. Procédé selon la revendication 5, caractérisé en ce que l'on met les surfaces métalliques en contact avec la solution à une température de 32,2 à 54°C.

7. Procédé selon une ou plusieurs des revendications 1 à 6, caractérisé en ce que l'on met les surfaces métalliques en contact avec la solution pendant une durée de 2 secondes à 5 minutes.

8. Procédé selon la revendication 7, caractérisé en ce que l'on met les surfaces métalliques en contact avec la solution pendant une durée de 5 secondes à 1 minute.
